# FASCICULE DE BREVET EUROPEEN

(11) **EP 0 997 555 B1**
(45) Date de publication et mention de la délivrance du brevet: **25.02.2004**
(21) Numéro de dépôt: 98203600.6
(22) Date de dépôt: 26.10.1998
(51) Int. Cl.: C25D 5/48, F01D 5/28

(54) **Procédé de réalisation d'un dépôt de céramique de faible épaisseur sur un substrat métallique**
Verfahren zum Herstellen einer dünnen Beschichtung auf einem metallischen Substrat
Process for producing a thin ceramic coating on a metallic substrate

(43) Date de publication de la demande: 03.05.2000
(73) Titulaire: Techspace aero, 4041 Milmort - Herstal (BE)
(72) Inventeur: Hindryckx, Francois, 4130 Mery (BE); Mertens, Christine, 4620 Fleron (BE); Michel, Bruno, 3090 Overijse (BE)
(74) Mandataire: Berrou, Paul

(56) Documents cités:
- WO-A-94/08071
- DATABASE WPI Section Ch, Week 7730 Derwent Publications Ltd., London, GB; Class M11, AN 77-53109Y XP002096293 & JP 52 071344 A (HITACHI KOKI KK) , 14 juin 1977
- DATABASE WPI Section Ch, Week 9211 Derwent Publications Ltd., London, GB; Class M13, AN 92-084487 XP002096294 & JP 04 026778 A (KAWASAKI STEEL CORP) , 29 janvier 1992

## Description

L'invention concerne un procédé de réalisation d'un dépôt de céramique de faible épaisseur sur un substrat métallique.
Elle s'applique en particulier à la réalisation de revêtements céramique de type barrière thermique tels que ceux utilisés sur certains composants de moteurs aéronautiques ou aérospatiaux soumis à des gradients thermiques élevés.
Pour de nombreuses applications, il est connu de réaliser des revêtements de céramique pour protéger un substrat métallique et accroître ainsi ses performances.

Il existe différentes méthodes pour déposer une céramique sur un substrat métallique. Dans le cas de la réalisation d'un dépôt de céramique de type barrière thermique, ces méthodes utilisent des techniques de dépôt sous vide telles que la technique PVD (en anglais : physical vapor deposition) ou la technique EBPVD (en anglais : electron beam physical vapor deposition), ou des techniques de dépôt par projection plasma.

La structure du dépôt de céramique réalisé par PVD ou EBPVD est très bonne, cependant ces techniques de dépôt présentent l'inconvénient d'un prix prohibitif pour la plupart des applications. Par ailleurs ces techniques sont extrêmement difficiles à maîtriser pour réaliser des pièces de grande dimension avec des formes complexes et elles imposent l'utilisation d'enceintes sous vide poussé.
La technique de dépôt de céramique par projection plasma ne permet pas d'obtenir une structure dense et ne permet pas de réaliser des dépôts de faible épaisseur inférieure à 50 µm.
En outre ces différentes méthodes ne permettent pas de moduler la structure des cristaux déposés : les techniques de dépôt sous vide donnent une structure colonnaire, les techniques de dépôt par projection plasma donnent une structure en couches successives.

Le but de l'invention est de s'affranchir des inconvénients des méthodes connues et de déterminer un nouveau procédé de dépôt d'une céramique de type barrière thermique sur un substrat métallique permettant de réaliser des dépôts céramiques de faible épaisseur inférieure à 100 µm, voire inférieure à 50µm, avec une bonne adhérence, pour un coût réduit, permettant de contrôler la porosité du dépôt et la structure de la céramique telle que la taille des grains et l'orientation des cristaux, et permettant de recouvrir des pièces de forme complexe avec une maîtrise des épaisseurs souhaitées.

Selon l'invention, le procédé de réalisation d'un dépôt de céramique de faible épaisseur sur un substrat métallique, est caractérisé en ce qu'il consiste :
- à effectuer un dépôt électrolytique de zirconium sur le substrat métallique,
- à oxyder le métal déposé pour obtenir une céramique adhérente au substrat,
- à incorporer un élément stabilisateur dans le revêtement de barrière thermique.

D'autres particularités ou avantages de l'invention apparaîtront clairement dans la suite de la description donnée à titre d'exemple non limitatif.

Selon l'invention, le dépôt de céramique sur un substrat métallique est effectué en utilisant une méthode de dépôt électrochimique combinée à une méthode d'oxydation électrochimique ou thermique. Ce type de dépôt peut être réalisé sur tous les substrats métalliques dont la température de fusion est supérieure à la température du bain d'électrolyse.

Le procédé de réalisation du revêtement céramique de type barrière thermique comporte deux étapes. La première étape consiste à effectuer un dépôt électrolytique dense d'un métal sur un substrat métallique, le métal étant apte, sous une forme oxydée, à former une céramique. Pour cela le substrat est immergé dans un bain de dépôt électrolytique du métal choisi et un système d'anode est disposé autour du substrat à revêtir. Le dépôt du métal peut être effectué en solution aqueuse ou en bain de sels fondus. A titre d'exemple, nous avons étudié le dépôt de zirconium qui est un métal très réactif de la famille du titane et dont l'oxyde, la zircone, est couramment utilisé comme barrière thermique. Le dépôt de zirconium est effectué en bain de sels fondus, par exemple un bain de fluorure porté à une température comprise entre 400°C et 900°C. Une tension est appliquée aux bornes de l'électrolyseur ; cette tension peut être continue, crénelée ou par impulsion. Par le réglage de la densité de courant cathodique appliquée et/ou l'ajout d'un inhibiteur de cristallisation, il est possible d'orienter les cristaux formés lors du dépôt électrolytique.
Les cristaux peuvent être orientés dans la direction du champ électrique appliqué de façon à obtenir une structure colonnaire ; les cristaux formés peuvent également être orientés parallèlement au substrat, ou ne pas avoir d'orientation privilégiée.

La deuxième étape consiste à oxyder le métal déposé de façon à obtenir une céramique adhérente au substrat.
Cette opération d'oxydation peut être effectuée de différentes manières. L'oxydation peut être effectuée dans un four sous atmosphère contrôlée, c'est à dire à des températures comprises entre 300°C et 900°C dans une atmosphère dont la composition en oxygène est contrôlée.

L'oxydation peut également être réalisée par une méthode électrochimique, appelée anodisation, en milieu aqueux ou en bain de sels fondus. L'anodisation est adaptée pour l'oxydation des métaux tels que le zirconium. Les épaisseurs d'oxyde réalisables sont fonction de la conductivité du film formé. A titre d'exemple, l'épaisseur d'oxyde réalisable sur du zirconium en milieu aqueux est de l'ordre de 13 à 15 nm par volt appliqué aux bornes de l'électrolyseur. Sur du titane, en milieu aqueux, l'épaisseur d'oxyde réalisable est de l'ordre de 5 à 10 nm par volt appliqué aux bornes de l'électrolyseur.

Des éléments d'addition peuvent être introduits dans le revêtement de céramique pour améliorer certaines caractéristiques de ce revêtement. Par exemple l'yttrium est un élément d'addition dans la zircone qui permet de stabiliser la phase haute température de la zircone et empêcher des changements dimensionnels de la maille cristalline lors des cycles thermiques. Cet élément augmente donc très considérablement la durée de vie des barrières thermiques en zircone. La quantité d'yttrium ajoutée est typiquement comprise entre 6 et 20 % en poids.

L'incorporation des éléments d'addition peut être effectuée de différentes façons. L'élément d'addition peut être introduit lors de la première phase du procédé par une codéposition avec le métal choisi, en ajoutant l'élément d'addition sous forme ionique dans le bain électrolytique. L'élément d'addition peut être également introduit lors de la deuxième phase du procédé en l'incorporant lors de l'oxydation du dépôt.
A titre d'exemple, nous avons réalisé une codêposition d'yttrium et de zirconium en utilisant une composition du bain de sels fondus comportant de l'yttrium et du zirconium et en appliquant un profil de tension crénelée aux bornes de l'électrolyseur
La composition du bain réalisé est la suivante :
- Electrolyte : 0,465 de LiF, 0,42 de KF et 0.115 de NaF
- Sels métalliques : 15 % du poids de l'électrolyte en ZrF4 + 15 % du poids de l'électrolyte en Yf3.

L'électrolyse a été réalisée à une température comprise entre 700 et 800°C, avec un courant cyclique crénelé comportant un créneau de redissolution ionique et deux créneaux de déposition de métal aux potentiels de -2040mV et -2250mV. Les densités de courant appliquées sont de l'ordre de 165mA/cm² et 400mA/cm². La durée d'un cycle est de 2 secondes, il faut donc 30 minutes pour déposer 300µm d'un mélange Zr-Y. Le revêtement de zirconium ainsi réalisé comporte 2 à 15% d'yttrium.

## Revendications

1. Procédé de réalisation d'un dépôt de céramique de type barrière thermique de faible épaisseur sur un substrat métallique, **caractérisé en ce qu'**il consiste :
- à effectuer un dépôt électrolytique de zirconium sur le substrat métallique,
- à oxyder le métal déposé pour obtenir une barrière thermique adhérente au substrat,
- à incorporer un élément stabilisateur dans le revêtement de barrière thermique

2. Procédé selon la revendication 1, **caractérisée en ce que** le dépôt électrolytique de métal est effectué en milieu aqueux.

3. Procédé selon la revendication 1, **caractérisée en ce que** le dépôt électrolytique de métal est effectué en bain de sels fondus.

4. Procédé selon la revendication 3, **caractérisé en ce que** le bain de sels fondus est un bain de fluorure.

5. Procédé selon la revendication 1, **caractérisé en ce que** l'élément stabilisateur est de l'yttrium.

6. Procédé selon la revendication 1, **caractérisé en ce que** l'élément stabilisateur est introduit sous forme ionique dans le bain électrolytique de déposition du métal.

7. Procédé selon la revendication 6, **caractérisé en ce que** le bain comporte un électrolyte et des sels métalliques, ces derniers représentant 15% du poids de l'électrolyte en ZrF4 et 15% du poids de l'électrolyte en YF3.

8. Procédé selon la revendication 7, **caractérisé en ce que** l'électrolyse est réalisée à une température comprise ente 700 et 800°C, avec un courant cyclique crénelé.

9. Procédé selon la revendication 1, **caractérisé en ce que** l'élément stabilisateur est incorporé lors de l'oxydation du métal déposé.

10. Procédé selon la revendication 1 ou 9, **caractérisé en ce que** l'oxydation est effectuée dans un four à des températures comprises entre 300°C et 900°C dans une atmosphère dont la composition en oxygène est contrôlée.

11. Procédé selon la revendication 1, **caractérisé en ce que** l'oxydation est réalisée par une méthode d'anodisation en milieu aqueux.

12. Procédé selon la revendication 1 ou 9, **caractérisé en ce que** l'oxydation est réalisée par une méthode d'anodisation en bain de sels fondus

## Claims

1. Process for producing a thin ceramic coating of the thermal barrier type on a metal substrate, **characterized in that** it consists:
- in electrolytically depositing zirconium on the metal substrate;
- in oxidizing the deposited metal in order to obtain a thermal barrier that adheres to the substrate; and
- in incorporating a stabilizing element in the thermal barrier coating.

2. Process according to Claim 1, **characterized in that** the metal is electrolytically deposited in an aqueous medium.

3. Process according to Claim 1, **characterized in that** the metal is electrolytically deposited in a molten salt bath.

4. Process according to Claim 3, **characterized in that** the molten salt bath is a fluoride bath.

5. Process according to Claim 1, **characterized in that** the stabilizing element is yttrium.

6. Process according to Claim 1, **characterized in that** the stabilizing element is introduced in ionic form into the electrolytic bath for depositing the metal.

7. Process according to Claim 6, **characterized in that** the bath comprises an electrolyte and metal salts, these salts representing 15% by weight of the ZrF₄ electrolyte and 15% by weight of the YF₃ electrolyte.

8. Process according to Claim 7, **characterized in that** the electrolysis is carried out at a temperature between 700 and 800°C, with a square-wave cyclic current.

9. Process according to Claim 1, **characterized in that** the stabilizing element is incorporated during oxidation of the deposited metal.

10. Process according to Claim 1 or 9, **characterized in that** the oxidation is carried out in a furnace at temperatures between 300°C and 900°C in an atmosphere, the oxygen composition of which is controlled.

11. Process according to Claim 1, **characterized in that** the oxidation is carried out by a method of anodizing in aqueous medium.

12. Process according to Claim 1 or 9, **characterized in that** the oxidation is carried out by a method of anodizing in a molten salt bath.

## Patentansprüche

1. Verfahren zur Herstellung einer Keramikablagerung vom Typ thermische Barriere mit geringer Dicke auf einem metallischen Substrat, **dadurch gekennzeichnet, daß** es darin besteht
- eine elektrolytische Ablagerung von Zirkon auf dem Metallsubstrat herbeizuführen,
- das abgelagerte Metall zu oxidieren, um eine an dem Substrat haftende thermische Barriere herzustellen,
- in dem die thermische Barriere bildenden Überzug ein Stabilistorelement einzulagern.

2. Verfahren nach Anspruch 1, **dadurch gekennzeichnet, daß** die elektrolytische Ablagerung von Metall in einem wässrigen Milieu durchgeführt wird.

3. Verfahren nach Anspruch 1, **dadurch gekennzeichnet, daß** die elektrolytische Ablagerung von Metall in einem Bad aus geschmolzenen Salzen durchgeführt wird.

4. Verfahren nach Anspruch 3, **dadurch gekennzeichnet, daß** das Bad aus geschmolzenen Salzen ein Fluoridbad ist.

5. Verfahren nach Anspruch 1, **dadurch gekennzeichnet, daß** das Stabilistorelement Yttrium ist.

6. Verfahren nach Anspruch 1, **dadurch gekennzeichnet, daß** das Stabilistorelement in ionischer Form in das elektrolytische Bad zur Ablagerung des Metalls eingebracht wird.

7. Verfahren nach Anspruch 6, **dadurch gekennzeichnet, daß** das Bad einen Elektrolyten und Metallsalze enthält, wobei letztere 15% des Gewichts des Elektrolyten in Form von ZrF4 und 15% des Gewichts in Form von YF3 darstellen.

8. Verfahren nach Anspruch 7, **dadurch gekennzeichnet, daß** die Elektrolyse bei einer Temperatur zwischen 700°C und 800°C mit einer zyklischen Rechteckspannung durchgeführt wird.

9. Verfahren nach Anspruch 1, **dadurch gekennzeichnet, daß** das Stabilistorelement bei der Oxidation des abgelagerten Metalls eingelagert wird.

10. Verfahren nach Anspruch 1 oder 9, **dadurch gekennzeichnet, daß** die Oxidation in einem Ofen bei Temperaturen zwischen 300°C und 900°C in einer Atmosphäre durchgeführt wird, deren Sauerstoffzusammensetzung kontrolliert wird.

11. Verfahren nach Anspruch 1, **dadurch gekennzeichnet, daß** die Oxidation mittels eines Anodisationsverfahrens in einem wässrigen Milieu durchgeführt wird.

12. Verfahren nach Anspruch 1 oder 9, **dadurch gekennzeichnet, daß** die Oxidation mittels eines Anodisationsverfahrens in einem Bad aus geschmolzenen Salzen durchgeführt wird.
